# EUROPÄISCHE PATENTSCHRIFT

(11) **EP 2 040 895 B1**
(45) Veröffentlichungstag und Bekanntmachung des Hinweises auf die Patenterteilung: **22.05.2013**
(21) Anmeldenummer: 07786098.9
(22) Anmeldetag: 16.07.2007
(51) Int. Cl.: B27N 1/00

(54) **VERFAHREN ZUR HERSTELLUNG VON WERKSTOFFPLATTEN**
METHOD FOR THE PRODUCTION OF MATERIAL PLATES
PROCÉDÉ DE FABRICATION DE PANNEAUX DE MATÉRIAUX

(30) Priorität: 17.07.2006 DE 102006032947
(43) Veröffentlichungstag der Anmeldung: 01.04.2009
(73) Patentinhaber: Interglarion Limited, 2404 Engomi, Nikosia (CY)
(72) Erfinder: RUHDORFER, Herbert, 5020 Salzburg (AT)
(74) Vertreter: Herzog, Markus
(86) Internationale Anmeldenummer: PCT/EP2007/006296
(87) Internationale Veröffentlichungsnummer: WO 2008/009404

(56) Entgegenhaltungen:
- WO-A-01/96407
- CN-A- 1 783 423
- JP-A- 8 174 517
- JP-A- 10 305 410
- JP-A- 11 042 611

## Beschreibung

Die vorliegende Erfindung betrifft ein Verfahren gemäß dem Oberbegriff von Anspruch 1 zur Herstellung von Werkstoffplatten aus Span- oder Fasermaterial, insbesondere von Spanplatten, LDF-Platten (low density fiberboard - niederdichte Faserplatten), MDF-Platten (medium density fiberboard - mitteldichte Faserplatten), HDF-Platten (high density fiberboard - hochdichte Faserplatten) und OSB-Platten (oriented strandboard - Spanplatten aus richtungsorientiert gestreuten Spänen).

Bei einem bekannten Verfahren zur Herstellung von Spanplatten, werden die beispielsweise durch Zerspanen von Holz bereitgestellten Holzspäne zunächst getrocknet und anschließend nach Spangröße sortiert, beispielsweise in zwei Klassen, nämlich die größeren Mittelschichtspäne und die kleineren Deckschichtspäne, und entweder getrennt gelagert oder unmittelbar der weiteren Verarbeitung zugeführt. Üblicherweise werden die Späne dann beleimt und so auf ein Förderband gestreut, dass die Deckschichtspäne außen und die Mittelschichtspäne in der Mitte des ungepressten Spanbetts angeordnet sind, welches schließlich in einem kontinuierlichen Prozess mittels einer Bandpresse zu Platten verpresst wird.

Auch bei der Herstellung von Faserplatten, beispielsweise MDF- oder HDF-Platten, wird in analoger Weise vorgegangen, wobei allerdings keine Unterteilung in Deckschicht- und Mittelschichtspäne vorgenommen wird, wenn auch die Fasern üblicherweise von einer Mischung aus vorbestimmten Anteilen vorbestimmter Fasertypen gebildet werden.

Herkömmlicherweise wird zur Erzielung der gewünschten mechanischen Festigkeitseigenschaften der Werkstoffplatte beispielsweise bei Spanplatten pro Kubikmeter Volumen der Werkstoffplatte etwa 90 kg flüssiger Leim benötigt, was nach dem Aushärten etwa 60 kg festem Leim entspricht. Derartige Leimmengen sind ein wichtiger Kostenfaktor bei der Herstellung von Werkstoffplatten.
Ein Verfahren mit den Merkmalen des Oberbegriffs des Anspruchs 1 ist aus der JP-A-08-174 517 bekannt.

Bei dem erfindungsgemäßen und auch bei dem aus der JP-A-08-174 517 bekannten Verfahren wird das getrocknete Span- oder Fasermaterial vor dem Beleimen dem zusätzlichen Schritt einer Plasmabehandlung unterzogen. Bei einer solchen Plasmabehandlung wird ein Prozessgas im Zwischenraum zwischen zwei mit Hochspannung beaufschlagten Elektroden ionisiert. Die getrockneten Späne oder Fasern werden dem so gebildeten Prozessgasplasma ausgesetzt, sei es dass man sie durch das Plasma rieseln lässt oder dass man sie in loser Schüttung, bspw. auf einer Förderstrecke, durch das Plasma hindurchbewegt. In jedem Fall dringen die Ionen in Abhängigkeit von ihrer kinetischen Energie in die Oberfläche der Späne oder Fasern ein, und zwar beispielsweise bis zu 10 µm tief. Die dadurch bewirkten physikalischen und chemischen Veränderungen an der Span- oder Faseroberfläche sind noch nicht geklärt. Es ist jedoch eine wissenschaftlich gesicherte Tatsache, dass eine solche Behandlung eine verbesserte Adhäsion der Oberfläche bewirkt, so dass, wie gewünscht, eine aufgetragene Leimschicht an einer derart behandelten Span- oder Faseroberfläche besser haftet.

Der Vollständigkeit halber sei zum Stand der Technik ferner auf die JP-A-10-305 410 und die JP-A-11-042611 verwiesen.

Aufgabe der Erfindung ist es, das gattungsgemäße Verfahren derart weiterzubilden, dass das Aufquellen der Späne oder Fasern unter Feuchteeinwirkung reduziert wird.

Diese Aufgabe wird durch das im Anspruch 1 angegebene Verfahren gelöst.

Danach umfasst das bei der Plasmabehandlung verwendete Prozessgas als Zusatzkomponente Fluor. Erfindungsgemäß wurde nämlich festgestellt, dass durch die Zugabe von Fluor zum Prozessgas das Quellverhalten der Späne oder Fasern unter Feuchteeinwirkung vorteilhaft beeinflusst werden kann, d.h. das Aufquellen der Späne oder Fasern unter Feuchteeinwirkung reduziert werden kann. Dies führt zu einer deutlich erhöhten Stabilität der so hergestellten Werkstoffplatten gegenüber Feuchteeinwirkung. Herkömmlich wird bei der Herstellung von Spanplatten zur Verringerung des unerwünschten Aufquellens eine Paraffinemulsion zugegeben. Durch die Plasmabehandlung mit einem Fluor enthaltenden Prozessgas kann auf den Einsatz von Paraffinemulsion ganz oder zumindest teilweise verzichtet werden. Dies erbringt eine weitere Kostenersparnis.

In Weiterbildung der Erfindung ist vorgesehen, dass pro Kubikmeter Werkstoffplatte nicht mehr als 75kg, vorzugsweise sogar nicht mehr als 67kg, flüssiger Leim verwendet zu werden braucht, was nach dem Aushärten einer Menge von nicht mehr als 50kg, vorzugsweise nicht mehr als 45kg, festem Leim entspricht. Dies kommt im Vergleich mit herkömmlichen Verfahren einer Leimeinsparung von mehr als 15%, vorzugsweise von mehr als 25%, gleich. Bei einer bevorzugten Ausführungsform der vorliegenden Erfindung wird sogar eine Leimeinsparung von etwa 30% erreicht, was der Verwendung von 63kg flüssigem Leim bzw. etwa 42kg festem Leim entspricht. Durch eine derartig hohe Leimeinsparung können die Herstellungskosten der mit dem erfindungsgemäßen Verfahren hergestellten Werkstoffplatten stark verringert werden.

Der erfindungsgemäße Schritt der Plasmabehandlung des getrockneten Span- oder Fasermaterials kann beispielsweise dadurch verwirklicht werden, dass man in einem diskontinuierlichen Verfahren jeweils eine vorbestimmte Menge von Span- oder Fasermaterial in einer Niederdruckkammer einem Niederdruckplasma aussetzt. Hierdurch kann sichergestellt werden, dass das Span- oder Fasermaterial gleichmäßig, d.h. möglichst an allen Oberflächen sämtlicher einzelner Späne und Fasern, plasmabehandelt wird, so dass anschließend die Oberflächeneigenschaften über das gesamte Span- oder Fasermaterial homogen sind. Alternativ kann man es aber auch in einem kontinuierlichen Verfahren an einer Düse einer Vorrichtung für unter atmosphärischem Druck stehendes Plasma vorbeibewegen.

Bei beiden Verfahrensalternativen kann das bei der Plasmabehandlung verwendete Prozessgas als Hauptkomponente Sauerstoff oder/und Stickstoff oder/und Argon umfassen. Bei der Verwendung eines Niederdruckplasmas zur Plasmabehandlung kann so beispielsweise Luft als Prozessgas verwendet werden, wodurch eine aufwendige Evakuierung der Niederdruckkammer vor dem Einleiten des Prozessgases verhindert werden kann, und der Druck in der Niederdruckkammer nach dem Beladen lediglich auf den für die Plasmabehandlung erforderlichen Druck (in der Größenordnung von 0,5 bis 5 mbar) verringert zu werden braucht.

Die Dauer der Plasmabehandlung des Span- oder Fasermaterials kann vorzugsweise 1 bis 10 Minuten betragen. Dadurch können bei einem möglichst hohen Durchsatz an Span- oder Fasermaterial ausreichend gute Oberflächeneigenschaften der Späne oder Fasern erzielt werden.

In Weiterbildung der Erfindung wird vorgeschlagen, dass das Span- oder Fasermaterial vor der Plasmabehandlung in mehreren Gruppen vorliegt, die sich je nach Größe der einzelnen Späne und Fasern unterscheiden. Ferner können unterschiedlichen Gruppen jeweils separat plasmabehandelt und anschließend beleimt werden, bevor sie zum Verpressen zu einer Werkstoffplatte wieder zusammengeführt werden. Hierdurch kann beispielsweise bei der Herstellung einer Spanplatte sichergestellt werden, dass sowohl für die kleineren Deckschichtspäne, als auch für die größeren Mittelschichtspäne jeweils optimale Betriebsparameter bei der Plasmabehandlung verwendet werden können, so dass die erzielbare Leimeinsparung maximiert werden kann.

Vorzugsweise können zwischen dem Schritt des Plasmabehandelns und dem Schritt des Beleimens des Span- oder Fasermaterials nicht mehr als 30 Minuten, besonders bevorzugt nicht mehr als 1 Minuten, verstreichen, um sicherzustellen, dass die durch die Plasmabehandlung verbesserten Oberflächeneigenschaften des Span- oder Fasermaterials nicht durch zu lange Lagerzeiten wieder verschlechtert werden.

Das eingesetzte Span- oder Fasermaterial kann Holzspäne oder/und Holzfasern oder/und Hanffasern oder/und Strohfasem umfassen, so dass nicht nur unterschiedliche Typen von Holz-Werkstoffplatten, wie beispielsweise Spanplatten, LDF-Platten, MDF-Platten, HDF-Platten und OSB-Platten, sondern auch Werkstoffplatten, welche Hanffasern oder/und Strohfasem enthalten, hergestellt werden können.

Zum Beleimen kann beispielsweise Harnstoff-Formaldehyd-Harz oder Harnstoff-Melamin-Formaldehyd-Harz oder Phenol-Formaldehydharz, vorzugsweise mit einem Feststoffgehalt von 40 bis 80%, verwendet werden.

In einer Weiterbildung der vorliegenden Erfindung kann weiterhin vorgesehen sein, dass dem Prozessgas bei der Plasmabehandlung außer Fluor auch noch andere Stoffe zugesetzt werden können, beispielsweise um Werkstoffplatten mit Brandschutzeigenschaften oder/und mit antibakteriellen Eigenschaften oder/und mit einer verringerten Anfälligkeit für eine Schimmelpilz-Bildung zu erzielen.

Eine Werkstoffplatte aus Span- oder Fasermaterial, insbesondere Spanplatte, LDF-Platte, MDF-Platte, HDF-Platte und OSB-Platte, hergestellt nach dem erfindungsgemäßen Verfahren kann pro KubikmeterWerkstoffplatte nicht mehr als 50kg, vorzugsweise nicht mehr als 45kg, festen Leim umfassen. Dabei kann das Span- oder Fasermaterial Holzspäne oder/und Holzfasern oder/und Hanffasern oder/und Strohfasern umfassen. Ferner kann der Leim Hamstoff-Formaldehyd-Harz oder Hamstoff-Melamin-Formaldehyd-Harz oder Phenol-Formaldehydharz, vorzugsweise mit einem Feststoffgehalt von 40 bis 80%, beinhalten.

Im Folgenden wird eine bevorzugte Ausführungsform der vorliegenden Erfindung anhand der beigefügten Zeichnung rein exemplarisch beschrieben. Es zeigt:
- Fig. 1: ein Blockdiagramm zur schematischen Erläuterung eines erfindungsgemäßen Verfahrens zur Herstellung einer Spanplatte.

In der in Fig. 1 schematisch dargestellten bevorzugten Ausführungsform der vorliegenden Erfindung wird zunächst in Schritt S1 Rundholz, Hackgut, Holzreste und dergleichen einer herkömmlichen Zerspanungsanlage zugeführt.

In Schritt S2 wird dann das zugeführte Holz mit Hilfe der Zerspanungsanlage zu Spänen verarbeitet, diese Späne in einer herkömmlichen Trockneranlage, beispielsweise in einem Trommeltrockner, bis zu einer Restfeuchte von etwa 2% getrocknet und anschließend gesiebt, so dass kleinere Späne, welche später als Deckschichtspäne der Spanplatte dienen werden, von größeren Spänen, welche später als Mittelschichtspäne der Spanplatte dienen werden, getrennt werden können.

In diesen beiden Schritten unterscheidet sich das erfindungsgemäße Verfahren nicht von herkömmlichen Herstellungsverfahren von Werkstoffplatten aus Span- oder Fasermaterial, und es ist für das erfindungsgemäße Verfahren auch völlig unerheblich, wie genau die Bereitstellung von getrocknetem Span- oder Fasermaterial erfolgt. So ist auch denkbar, dass die Zerspanung und Trocknung nicht unmittelbar vor Ort passiert, sondern bereits getrocknetes Span- oder Fasermaterial aus einem Lager angeliefert wird.

In Schritt S3a werden die Deckschichtspäne in eine Niederdruckkammer eingebracht, welche dann auf einen Arbeitsdruck von etwa 0,5 bis 5 mbar abgepumpt wird. Sobald der Arbeitsdruck erreicht ist, wird in der Niederdruckkammer ein Plasma gezündet, wobei in diesem Fall die in der Niederdruckkammer verbleibende Luft als Prozessgas verwendet wird. Es ist jedoch auch möglich, andere Prozessgase, wie beispielsweise Argon, zu verwenden, oder/und dem jeweils verwendeten Prozessgas einen oder mehrere Zusatzstoffe zuzufügen. Zumindest umfasst das Prozessgas aber als Zusatzkomponente Fluor. Die Plasmabehandlung, während der die Deckschichtspäne dem Plasma ausgesetzt sind, dauert etwa zwischen 1 und 10 Minuten.

In Schritt S3b werden die Mittelschichtspäne analog zu Schritt S3a ebenfalls plasmabehandelt. Die getrennte Plasmabehandlung der Deckschichtspäne und der Mittelschichtspäne hat hierbei den Vorteil, dass einerseits Prozessparameter, wie beispielsweise Arbeitsdruck, Behandlungsdauer und Zusammensetzung und/oder Konzentration des Prozessgases, auf den jeweiligen Spänetyp individuell abgestimmt werden können, und dass andererseits unterschiedliche Zusatzstoffe dem jeweiligen Prozessgas individuell für jeden Spänetyp in geeigneter Zusammensetzung und Konzentration zugefügt werden können.

Anschließend an Schritt S3a bzw. Schritt S3b werden in Schritt S4a bzw. Schritt S4b die Deckschichtspäne und die Mittelschichtspäne jeweils getrennt beleimt. Als Verleimungsmittel wird hierbei, wie auch bei herkömmlichen Herstellungsverfahren für Spanplatten üblich, Hamstoff-Formaldehyd-Harz, Hamstoff-Melamin-Formaldehyd-Harz oder Phenol-Formaldehyd-Harz verwendet.

Hierbei kann, da durch die erfindungsgemäße Plasmabehandlung der Späne die Benetzbarkeit der Span-Oberflächen verbessert wurde, etwa 30% weniger Verleimungsmittel als bei herkömmlichen Herstellungsverfahren für Spanplatten verwendet werden, ohne dass hierunter die mechanischen Festigkeitseigenschaften der fertiggestellten Spanplatte leiden würden. Während bei herkömmlichen Verfahren etwa 90kg flüssiges Verleimungsmittel pro Kubikmeter Spanplatte benötigt wird, um Spanplatten mit den von den einschlägigen Industrienormen geforderten mechanischen Festigkeitseigenschaften herzustellen, kommt das erfindungsgemäße Verfahren idealerweise mit nur etwa 63kg flüssigem Verleimungsmittel pro Kubikmeter Werkstoffplatte aus. Diese signifikante Kostenersparnis rechtfertigt somit bereits die Zusatzkosten und den Aufwand des zusätzlichen Arbeitsschritts der Plasmabehandlung beim erfindungsgemäßen Verfahren zur Herstellung von Werkstoffplatten.

Weiterhin können durch geeignete Zusätze im Prozessgas bei der Plasmabehandlung auch andere Eigenschaften der Späne vorteilhaft beeinflusst werden. Der Zusatz von Fluor bewirkt eine vorteilhafte Beeinflussung des Quellverhaltens der Späne, so dass auf den sonst üblichen Zusatz von Paraffinemulsion bei der Herstellung der Spanplatte zur Verringerung des Quellverhaltens der fertiggestellten Platte ganz oder teilweise verzichtet werden kann, und somit eine weitere Kostenersparnis erzielt werden kann.

Nach der Verleimung werden in Schritt S5 die Deckschichtspäne und die Mittelschichtspäne derart zusammen auf ein Förderband gestreut, dass die Oberflächen der gebildeten Schicht aus ungepressten, verleimten Spänen aus Deckschichtspänen bestehen, und Mittelschichtspäne in der Mitte dieser Schicht angeordnet sind. Die Späne werden schließlich beispielsweise in einer herkömmlichen Bandpresse verpresst und erwärmt, um eine Spanplatte zu bilden.

Es ist für das erfindungsgemäße Verfahren hierbei wieder völlig unerheblich, wie die an sich bei der Herstellung von Werkstoffplatten üblichen und bekannten Schritte des Anordnens der Späne und des Verpressens im Einzelnen durchgeführt werden. Somit ist hier jedes mögliche Schicht- und Pressverfahren der verleimten Späne denkbar, das üblicherweise bei der Herstellung von Werkstoffplatten aus Span- oder Fasermaterial eingesetzt wird.

## Patentansprüche

1. Verfahren zur Herstellung von Werkstoffplatten aus Span- oder Fasermaterial, insbesondere von Spanplatten, LDF-Platten, MDF-Platten, HDF-Platten und OSB-Platten, umfassend die Schritte:
Bereitstellen (S2) von getrocknetem Span- oder Fasermaterial,
Plasmabehandeln (S3a, S3b) des getrockneten Span- oder Fasermaterials,
Beleimen (S4a, S4b) des plasmabehandelten Span- oder Fasermaterials und
Verpressen (S5) des beleimten Span- oder Fasermaterials zu Werkstoffplatten,
**dadurch gekennzeichnet, dass** das bei der Plasmabehandlung (S3a, S3b) verwendete Prozessgas als Zusatzkomponente Fluor umfasst.

2. Verfahren nach Anspruch 1,
**dadurch gekennzeichnet, dass** beim Beleimen (S4a, S4b) pro KubikmeterWerkstoffplatte nicht mehr als 75kg, vorzugsweise nicht mehr als 67kg, flüssiger Leim, bzw. nicht mehr als 50kg, vorzugsweise nicht mehr als 45kg, fester Leim verwendet wird.

3. Verfahren nach Anspruch 1 oder 2,
**dadurch gekennzeichnet, dass** das bei der Plasmabehandlung (S3a, S3b) verwendete Prozessgas als Hauptkomponente Sauerstoff oder/und Stickstoff oder/und Argon umfasst.

4. Verfahren nach einem der Ansprüche 1 bis 3,
**dadurch gekennzeichnet, dass** in einem diskontinuierlichen Verfahren jeweils eine vorbestimmte Menge von Span- oder Fasermaterial in einem Niederdruckplasma behandelt wird.

5. Verfahren nach Anspruch 4,
**dadurch gekennzeichnet, dass** die Dauer der Plasmabehandlung (S3a, S3b) des Span- oder Fasermaterials 1 bis 10 Minuten beträgt.

6. Verfahren nach einem der Ansprüche 1 bis 5,
**dadurch gekennzeichnet, dass** das Span- oder Fasermaterial vor der Plasmabehandlung (S3a, S3b) in mehreren Gruppen vorliegt, die sich je nach Größe der einzelnen Späne und Fasern unterscheiden, und dass die unterschiedlichen Gruppen jeweils separat plasmabehandelt (S3a, S3b) und anschließend beleimt (S4a, S4b) werden, bevor sie zum Vorpressen (S5) zu einer Werkstoffplatte wieder zusammengeführt werden.

7. Verfahren nach einem der Ansprüche 1 bis 6,
**dadurch gekennzeichnet, dass** zwischen dem Schritt des Plasmabehandelns (S3a, S3b) und dem Schritt des Beleimens (S4a, S4b) des Span- oder Fasermaterials nicht mehr als 30 Minuten, vorzugsweise nicht mehr als 1 Minuten, verstreichen.

8. Verfahren nach einem der Ansprüche 1 bis 7,
**dadurch gekennzeichnet, dass** das Span- oder Fasermaterial Holzspäne oder/und Holzfasem oder/und Hanffasern oder/und Strohfasern umfasst.

9. Verfahren nach einem der Ansprüche 1 bis 8,
**dadurch gekennzeichnet, dass** beim Beleimen (S4a, S4b) Hamstoff-Formaldehyd-Harz oder Harnstoff-Melamin-Formaldehyd-Harz oder Phenol-Formaldehydharz, vorzugsweise mit einem Feststoffgehalt von 40 bis 80%, verwendet wird.

## Claims

1. Method for the production of material boards of chip material or fibrous material, including chipboards, LDF boards, MDF boards, HDF boards, and OSB boards, said method comprising the steps of:
providing (S2) dried chip material or fibrous material,
plasma-treating (S3a, S3b) the dried chip material or fibrous material,
applying glue (S4a, S4b) to the plasma-treated chip material or plasma-treated fibrous material, and
compressing (S5) the glued chip material or glued fibrous material to form material boards,
**characterised in that** the process gas used in the plasma treatment (S3a, S3b) comprises fluorine as an additional component.

2. Method according to claim 1,
**characterised in that**, when applying glue (S4a, S4b), not more than 75 kg, preferably not more than 67 kg, of liquid glue or not more than 50 kg, preferably not more than 45 kg, of solid glue is used per cubic metre of material board.

3. Method according to either claim 1 or claim 2,
**characterised in that** the process gas used in the plasma treatment (S3a, S3b) comprises oxygen and/or nitrogen and/or argon as the main component.

4. Method according to any of claims 1 to 3,
**characterised in that** a predetermined quantity of chip material or fibrous material is treated in a batch process in a low-pressure plasma.

5. Method according to claim 4,
**characterised in that** the duration of the plasma treatment (S3a, S3b) of the chip material or fibrous material is 1 to 10 minutes.

6. Method according to any of claims 1 to 5,
**characterised in that** the chip material or fibrous material is present before the plasma treatment in a plurality of groups that differ according to the size of individual chips and fibres, and **in that** the different groups are in each case separately plasma-treated (S3a, S4b) and subsequently glued (S4a, S4b) before being reunited for compressing (S5) to form a material board.

7. Method according to any of claims 1 to 6,
**characterised in that** no more than 30 minutes, preferably no more than 1 minute, elapse between the plasma treatment step (S3a, S3b) and the application of glue (S4a, S4b) to the chip material or fibrous material.

8. Method according to any of claims 1 to 7,
**characterised in that** the chip material or fibrous material comprises wood chips and/or wood fibres and/or hemp fibres and/or straw fibres.

9. Method according to any of claims 1 to 8,
**characterised in that** urea formaldehyde resin or urea melamine-formaldehyde resin or phenol formaldehyde resin, preferably having a solids content of 40 to 80%, is used for the glue application.

## Revendications

1. Procédé de fabrication de panneaux de matériaux à base de copeaux ou de fibres, en particulier de panneaux d'agglomérés, de panneaux LDF, de panneaux MDF, de panneaux HDF et de panneaux OSB, comprenant les étapes suivantes:
- préparer (S2) des matériaux secs à base de copeaux ou de fibres,
- traitement au plasma (S3a, S3b) des matériaux secs à base de copeaux ou de fibres,
- encoller (S4a, S4b) les matériaux à base de copeaux ou de fibres traités au plasma,
- comprimer (S5) les matériaux à base de copeaux ou de fibres encollés en forme de panneaux de matériaux,
**caractérisé en ce que** le gaz de traitement utilisé lors du traitement au plasma (S3a, S3b) contient du fluor comme composant additionnel.

2. Procédé selon la revendication 1, **caractérisé en ce que**, lors de l'encollage (S4a, S4b), on n'utilise par mètre cube de panneaux de matériaux pas plus de 75 kg, de préférence pas plus de 67 kg, de colle liquide, ou pas plus de 50 kg, de préférence pas plus de 45 kg de colle solide.

3. Procédé selon la revendication 1 ou 2, **caractérisé en ce que** le gaz de traitement utilisé lors du traitement au plasma (S3a, S3b) contient de l'oxygène ou/et de l'azote ou/et de l'argon comme composant principal.

4. Procédé selon l'une quelconque des revendications 1 à 3, **caractérisé en ce que** l'on traite dans un procédé discontinu chaque fois une quantité prédéterminée de matériaux à base de copeaux ou de fibres dans un plasma à basse pression.

5. Procédé selon la revendication 4, **caractérisé en ce que** la durée du traitement au plasma (S3a, S3b) des matériaux à base de copeaux ou de fibres vaut 1 à 10 minutes.

6. Procédé selon l'une quelconque des revendications 1 à 5, **caractérisé en ce que** les matériaux à base de copeaux ou de fibres se trouvent, avant le traitement au plasma (S3a, S3b), en plusieurs groupes qui se différencient selon la taille individuelle des copeaux et des fibres, et **en ce que** les différents groupes sont traités au plasma (S3a, S3b) et ensuite encollés chacun séparément (S4a, S4b), avant d'être de nouveau réunis pour la compression (S5) en panneaux de matériaux.

7. Procédé selon l'une quelconque des revendications 1 à 6, **caractérisé en ce qu'**il ne s'écoule pas plus de 30 minutes, de préférence pas plus de 1 minute, entre l'étape de traitement au plasma (S3a, S3b) et l'étape d'encollage (S4a, S4b) des matériaux à base de copeaux ou de fibres.

8. Procédé selon l'une quelconque des revendications 1 à 7, **caractérisé en ce que** les matériaux à base de copeaux ou de fibres comprennent des copeaux de bois ou/et des fibres de bois ou/et des fibres de chanvre ou/et des fibres de paille.

9. Procédé selon l'une quelconque des revendications 1 à 8, **caractérisé en ce que**, lors de l'encollage (S4a, S4b), on utilise une résine urée-formaldéhyde ou une résine urée-mélamine-formaldéhyde ou une résine phénol-formaldéhyde, de préférence avec une teneur en substances solides de 40 à 80 %.
